# EUROPÄISCHE PATENTSCHRIFT

(11) **EP 0 008 127 B1**
(45) Veröffentlichungstag und Bekanntmachung des Hinweises auf die Patenterteilung: **14.04.1982**
(21) Anmeldenummer: 79102934.1
(22) Anmeldetag: 13.08.1979
(51) Int. Cl.: E21F 17/00

(54) **Verfahren zum Verfestigen von Kohle und/oder Gestein im Bergbau**
Process for consolidating coal and/or rock in mines
Procédé pour la solidification de charbon et/ou de roches dans les mines

(30) Priorität: 12.08.1978 DE 2835451
(43) Veröffentlichungstag der Anmeldung: 20.02.1980
(73) Patentinhaber: Saarbergwerke Aktiengesellschaft, 66104 Saarbrücken (DE)
(72) Erfinder: Klinkner, Hans-Guido, Dr., D-6670 St. Ingbert (DE); Culmann, Günter, D-6680 Neunkirchen (DE)

## Beschreibung

Die Erfindung bezieht sich auf ein Verfahren zum Verfestigen von Kohle und/oder Gestein durch Injizieren einer nach ihrem Eindringen erhärtenden Dispersion aus einer Magnesiumchloridlösung, gebranntem Magnesit, hochaktivem Magnesiumoxid, Bentonit und Wasser.

Derartige Verfahren werden besonders dort angewendet, wo tektonische Störungen den Strekkenvortrieb behindern bzw. in Abbaubetrieben Ausböschungen des Kohlestosses die Kohlegewinnung erschweren.

Voraussetzung für den praktischen Einsatz einer Injektionsdispersion untertage ist neben niedriger Viskosität und guter Verleimungsfähigkeit eine ausreichend lange Aushärtungszeit. Für bestimmte Anwendungsfälle werden dagegen Dispersionen benötigt, die relativ schnell aushärten. Die Aushärtungszeit kann bei einem aus der DE-B Nr. 2204281 bekannten Verfahren durch Veränderung des Verhältnisses der Anteile an Magnesiumchloridlösüng, Magnesiumoxid und Bentonitmehl weitgehend variiert werden. Bei einem bestimmten Mischungsverhältnis wird jedoch ein unterer Grenzwert für die Aushärtezeit erreicht, der nicht mehr unterschritten werden kann.Bekannt ist es aus «Glückauf Forschungshefte», Dezember 1976, Heft 6, S. 243 bis 245, durch Zusatz eines Anteils von 2,5 Gew.% hochaktivem Magnesiumoxid zu einer Mischung aus konzentrierter Magnesiumchloridlösung, gebranntem Magnesit und Bentonitmehl die Aushärtezeit der Dispersion weiter zu verkürzen und zugleich die sich nach kurzen Standzeiten einstellenden Festigkeitswerte zu verbessern. Nachteilig ist, dass bei Zugabe eines Anteils von mehr als 2,5 Gew.% hochaktivem Magnesiumoxid die Werte für die Klebkraft im Verlauf des Abbindevorgangs ein Minimum durchlaufen, um danach wieder anzusteigen.

Aus der US-PS Nr. 2543959 ist eine Magnesiazementmasse bekannt, welche mehr als 2,5 Gew.% aus Meerwasser gewonnenem Magnesiumoxid und mit Phosphaten versetzt wird. Nachteilig an dieser Magnesiazementmasse ist, dass an ihr trotz des Zusatzes von Phosphaten beim Erstarren ein Schwund auftritt. Sie ist daher als Material zum Verfestigen von Kohle und/oder Gestein nicht brauchbar, weil infolge des Schwindens beim Erstarren zu wenig Druck entsteht, um die Dispersion in die feinsten Hohlräume des gebrächen Gesteins zu drücken.

Aufgabe der Erfindung ist es daher, ein Verfahren der eingangs genannten Art zu schaffen, bei dem die Abbindezeit der Dispersion relativ kurz ist und bei dem die Werte für die Klebekraft der Dispersion während des Abbindevorgangs kontinuierlich bis zum Endwert ansteigen.

Erfindungsgemäss wird dies dadurch erreicht, dass ein Anteil von mehr als 2,5 Gew.% an hochaktivem Magnesiumoxid beigemengt wird, und dass zusätzlich ein die Abbindung verzögernder chemischer Stoff zugesetzt wird.

Als Abbindeverzögerer geeignete chemische Stoffe sind beispielsweise Borax, Natriumsulfat, Natriumfluorid, Kaliumpermanganat und Ammoniummolybdat. Die Abbindeverzögerer werden der Dispersion in einer Menge bis zu 1 Gew.% zugesetzt. Vorteilhaft ist, dass sich durch den Zusatz des Abbindeverzögerers die Abbindezeit relativ, das heisst nicht proportional zum Anteil an zugesetztem aktivem Magnesiumoxid verkürzt, dass die Werte für die Klebekraft kontinuierlich bis zum Endwert ansteigen und dass die Werte für die Klebkraft der ausgehärteten Dispersion höher sind als ohne Zusatz von Abbindeverzögerer.

Hochaktives Magnesiumoxid wird durch Brennen von gefälltem Magnesiumoxid erhalten. Es verbessert die Verleimungsfähigkeit der Dispersion und ermöglicht ein Eindringen in sehr dünne Spalten im Gestein. Eine relativ schnelle Aushärtung der mit hochaktivem Magnesiumoxid versetzten Dispersion erfolgt auch an sogenannten kalten Betriebspunkten untertage mit einer Temperatur unter 20°C. Die Abbindezeit wird nicht proportional zum Anteil an zugesetztem hochaktivem Magnesiumoxid herabgesetzt.

Die Erfindung wird anhand von Versuchsergebnissen näher erläutert. Die bei den Versuchen verwendeten Materialien hatten folgende Eigenschaften: Technischer gebrannter Magnesit enthielt bei der chemischen Analyse ca. 86,4 Gew.% Magnesiumoxid; die technisch konzentrierte Magnesiumchloridlösung hatte ein spezifisches Gewicht von 1,334 g/cm³; hochaktives gefälltes und gebranntes Magnesiumoxid enthielt 99 Gew.% MgO; das als Abbindeverzögerer im Versuch benutzte Borax lag in Form von Boraxdekahydratvor.

Die Abbindezeit entspricht der Zeit bis zum Erreichen der Maximaltemperatur der aushärtenden Dispersion. Die Klebkraft der erhärtenden Dispersion wird als Scherfestigkeit einer Leimfuge zwischen zwei unglasierten Kacheln gemessen.

Die Abbindezeit der Dispersion erhöht sich linear mit dem Anteil an zugesetztem Borax.

Ein Zusatz eines geringen Anteils von Boraxdekahydrat erhöht die Scherfestigkeit der ausgehärteten Dispersion und verlängert die Abbindezeit geringfügig.

Anstelle von konzentrierter technischer Magnesiumchloridlösung können auch Magnesiumchloridflocken analog verwendet werden.

Weitere Abbindeverzögerer sind andere borsaure Salze, Phosphate, Fluoride, Sulfate, Permanganate und Molybdate, wobei Na₂S0₄ (Natriumsulfat), NaB0₂ (Natriummetaborat), Na₃P0₄. 12H₂0 (Trinatriumorthophosphat bzw. Natriumphosphat), NaF (Natriumfluorid), KMn0₄ (Kaliumpermanganat), (NH₄)₁₀Mo₁₂0₄₁· 7H₂O bzw. (NH₄) ₆Mo₇O₂₄·4H₂O (NH₄)₂MoO₄ (Ammoniummolybdat) eingehend erprobt wurden und sich ebenso wie Borax (Na₂B₄0,) bzw. Boraxdekahydrat als geeignet erwiesen haben.

## Patentansprüche

1. Verfahren zum Verfestigen von Kohle und/ oder Gestein im Bergbau durch Injizieren einer nach ihrem Eindringen erhärtenden Dispersion aus einer Magnesiumchloridlösung, gebranntem Magnesit, hochaktivem Magnesiumoxid, Bentonit und Wasser, dadurch gekennzeichnet, dass ein Anteil von mehr als 2,5 Gew.% an hochaktivem Magnesiumoxid beigemengt wird und dass zusätzlich ein die Abbindung verzögernder chemischer Stoff zugesetzt wird.

2. Verfahren nach Anspruch 1, dadurch gekennzeichnet, dass der chemische Stoff in einer Gewichtsmenge bis zu 1 % hinzugefügt wird.

3. Verfahren nach einem der beiden Ansprüche 1 oder 2, dadurch gekennzeichnet, dass als chemischer Stoff ein Borat hinzugefügt wird.

4. Verfahren nach Anspruch 3, dadurch gekennzeichnet, dass als chemischer Stoff Borax hinzugefügt wird.

5. Verfahren nach einem der beiden Ansprüche 1 oder 2, dadurch gekennzeichnet, dass als chemischer Stoff ein Natriumsalz einer Phosphorsäure zugesetzt wird.

6. Verfahren nach Anspruch 5, dadurch gekennzeichnet, dass Natriumphosphat hinzugefügt wird.

7. Verfahren nach einem der beiden Ansprüche 1 oder 2, dadurch gekennzeichnet, dass als chemischer Stoff ein Sulfat hinzugefügt wird.

8. Verfahren nach Anspruch 7, dadurch gekennzeichnet, dass Natriumsulfat (Na₂S0₄) hinzugefügt wird.

9. Verfahren nach einem der beiden Ansprüche 1 oder 2, dadurch gekennzeichnet, dass als chemischer Stoff ein Permanganat hinzugefügt wird.

10. Verfahren nach Anspruch 9, dadurch gekennzeichnet, dass Kaliumpermanganat (KMn04) hinzugefügt wird.

11. Verfahren nach einem der beiden Ansprüche 1 oder 2, dadurch gekennzeichnet, dass als chemischer Stoff ein Fluorid hinzugefügt wird.

12. Verfahren nach Anspruch 11, dadurch gekennzeichnet, dass Natriumfluorid (NaF) hinzugefügt wird.

13. Verfahren nach einem der beiden Ansprüche 1 oder 2, dadurch gekennzeichnet, dass als chemischer Stoff ein Molybdat hinzugefügt wird.

14. Verfahren nach einem der Ansprüche 1 bis 13, dadurch gekennzeichnet, dass der chemische Stoff wasserlöslich ist und der Magnesiumchloridlösung zugesetzt wird.

## Claims

1. A process for consolidating coal and/or rock in mining by the injection of a dispersion which hardens after its entry and which comprises a magnesium chloride solution, calcined magnesite, highly-active magnesium oxide, bentonite and water, characterised in that an amount of more than 2.5% by weight of highly-active magnesium oxide is admixed and that, additionally, a chemical substance which retards setting is added.

2. A process as claimed in claim 1, characterised in that the chemical substance is added in an amount of up to 1 % by weight.

3. A process as claimed in claim 1 or 2, characterised in that a borate is added as the chemical substance.

4. A process as claimed in claim 3, characterised in that borax is added as the chemical substance.

5. A process as claimed in claim 1 or 2, characterised in that a sodium salt of a phosphoric acid is added as the chemical substance.

6. A process as claimed in claim 5, characterised in that sodium phosphate is added.

7. A process as claimed in claim 1 or 2, characterised in that a sulphate is added as the chemical substance.

8. A process as claimed in claim 7, characterised in that sodium sulphate (Na₂S0₄) is added.

9. A process as claimed in claim 1 or 2, characterised in that a permanganate is added as the chemical substance.

10. A process as claimed in claim 9, characterised in that potassium permanganate (KMn0₄) is added as the chemical substance.

11. A process as claimed in claim 1 or 2, characterised in that a fluoride is added as the chemical substance.

12. A process as claimed in claim 11, characterised in that sodium fluoride (NaF) is added as the chemical substance.

13. A process as claimed in claim 1 or 2, characterised in that a molybdate is added as the chemical substance.

14. A process as claimed in one of claims 1 to 13, characterised in that the chemical substance is water-soluble and is added to the magnesium chloride solution.

## Revendications

1. Procédé pour la consolidation de charbon et/ou de roche en place dans l'exploitation des mines, par injection d'une dispersion durcissant après sa pénétration, composée d'une solution de chlorure de magnésium, de magnésite calcinée, d'oxyde de magnésium hautement actif, de bentonite et d'eau, caractérisé en ce que le mélange comprend une proportion supérieure à 2,5% en poids d'oxyde de magnésium hautement actif et qu'on ajoute un produit chimique agissant pour retarder la prise en masse de la dispersion.

2. Procédé suivant la revendication 1, caractérisé en ce que le produit chimique retardateur de prise est ajouté en une proportion jusqu'à 1% en poids du mélange.

3. Procédé suivant l'une des revendications 1 ou 2, caractérisé en ce que le produit chimique ajouté est un borate.

4. Procédé suivant la revendication 3, caractérisé en ce que le produit chimique ajouté est constitué par du borax.

5. Procédé suivant l'une des revendications 1 ou 2, caractérisé en ce que le produit chimique ajouté est un sel de sodium d'un acide phosphorique.

6. Procédé suivant la revendication 5, caractérisé en ce qu'on ajoute à la dispersion du phosphate de soude.

7. Procédé suivant l'une quelconque des revendications 1 ou 2, caractérisé en ce que le produit chimique ajouté est un sulfate.

8. Procédé suivant la revendication 7, caractérisé en ce que le produit chimique ajouté à la dispersion est le sulfate de sodium (Na_{Z}S0₄).

9. Procédé suivant l'une des revendications 1 ou 2, caractérisé en ce que le produit chimique est un permanganate.

10. Procédé suivant la revendication 9, caractérisé en ce que le produit chimique ajouté est du permanganate de potassium (KMn0₄).

11. Procédé suivant l'une des revendications 1 ou 2, caractérisé en ce que le produit chimique ajouté est un fluorure.

12. Procédé suivant la revendication 11, caractérisé en ce que le produit ajouté est du fluorure de sodium (NaF).

13. Procédé suivant l'une des revendications 1 ou 2, caractérisé en ce que le produit chimique ajouté est un molybdate.

14. Procédé suivant l'une quelconque des revendications 1 à 13, caractérisé en ce que le produit chimique retardateur de prise ajouté est soluble dans l'eau et est ajouté à la solution de chlorure de magnésium.
